# EUROPÄISCHE PATENTSCHRIFT

(11) **EP 0 080 590 B1**
(45) Veröffentlichungstag und Bekanntmachung des Hinweises auf die Patenterteilung: **28.05.1986**
(21) Anmeldenummer: 82109487.7
(22) Anmeldetag: 14.10.1982
(51) Int. Cl.: C22C 37/04, C22C 33/08

(54) **Verschleissfeste Gusseisenlegierung mit sphärolithischer Graphitausscheidung und ihr Herstellungsverfahren**
Wear-resistant cast iron containing spheroidal graphite, and process for its manufacture
Fonte sphéroidale résistant à l'usure et procédé pour sa fabrication

(30) Priorität: 01.12.1981 DE 3147461
(43) Veröffentlichungstag der Anmeldung: 08.06.1983
(73) Patentinhaber: GOETZE AG, D-51399 Burscheid (DE)
(72) Erfinder: Neuhäuser, Hans Jochem, Dr., D-5060 Bergisch-Gladbach 2 (DE); Veutgen, Hans-Jürgen, D-5093 Burscheid (DE)

## Beschreibung

Die Erfindung betrifft eine verachleißfeste Gußeisenlegierung hoher Festigkeit mit sphärolithischer Graphitausscheidung für die Herstellung von auf Verschleiß beanspruchten Maschinenteilen, wie Kolbenringe von Verbrennungskraftmaschinen, und zwar insbesondere von Kleinkolbenringen mit geringer radialer und/oder axialer Wandstärke, und ihr Herstellungsverfahren.

Gußeisenlegierungen zur Herstellung mechanisch hoch beanspruchter Maschinenteile, wie Kolbenringe von Verbrennungskraftmaschinen, sind Speziallegierungen, die neben guten Lauf- und Verschleißeigenschaften, einem guten elastichen Verhalten zusätzlich auch höhere Festigkeitseigenschaften besitzen sollen. Insbesondere Kleinkolbenringe mit kleinen Durchmessern von beispielsweise bis zu 60 mm haben aufgrund von geringen axialen Wandstärken von meist nur 1 bis 2 mm eine geringere absolute Festigkeit, und es kommt bei ihnen häufiger zu Ringbrüchen, auch wenn sie aus sonst für Kolbenringe größerer Durchmesser üblichen Gußeisenlegierungen hergestellt sind. Für solche Kleinkolbenringe müssen daher spezielle Gußeisenlegierungen mit höheren Festigkeitswerten eingesetzt werden.

Nach C. Englisch, Kolbenringe, Band 1, Springer Verlag, Wien, 1958, Seiten 204 und 245, besitzen solche Gußeisenlegierungen bis zu meist je 1,0 % Chrom, Molybdän, Vanadin und Kupfer. Die Kolbenringe werden ledeburitisch weiß erstarrend gegossen, und die gewünschte Graphitausscheidung und das gewünschte Gefüge werden durch anschließendes Glühen, Abschrecken und Vergüten erhalten. Die beim Graphitisierungsglühen erhaltene Temperkohle fällt dabei in sphärolithischer Former an, und dadurch bedingt wird die Festigkeit der Ringe wesentlich gesteigert. Offensichtlich aber durch die Graphitausscheidung bedingt, sind die Lauf- und Verschleißeigenschaften von Kolbenringen aus diesen Legierungen nicht ausreichend, so daß die Laufflächen der Ringe zusätzlich mit Verschleißschutzschichten versehen werden müssen.

Nach der DE-AS 1.172.049 werden derartige Gußeisenlegierungen zusätzlich mit 4,5 bis 5,5 Gewichtsprozent Kupfer legiert. Kupfer liegt dann bei diesen Gehalten in der Form von Einschlüssen vor, die die Rolle von kompakteren Graphitausscheidungen übernehmen. Aus diesen Legierungen gegossene Kolbenringe können daher auch ohne Verschleißschutzschichten eingesetzt werden. Diese Speziallegierungen eigenen sich aber nur für Großkolbenringe von Dieselmotoren, und die Festigkeitseigenschaften für Kleinkolbenringe sind nicht ausreichend.

Nach der GB-PA 1.339.919 ist eine Gußeisenlegierung für Ventilsitzringe aus 3 bis 3,8 % Kohlenstoff, 1,8 bis 3 % Silizium, 0,4 bis 1,8 % Mangan, 0 bis 1,0 % Phosphor, 1,0 bis 2,0 % Chrom, 1,0 bis 2,0 % Molybdän, 0,3 bis 1,5 % Wolfram und gegebenenfalls 0,1 bis 1,2 % Nickel oder Kupfer, 0,1 bis 0,4 % Titan, 0,1 bis 0,3 % Zinn und/oder 0,1 bis 0,6 % Vanadin und Eisen als Rest bekannt.

Nach der DE-OS 2428822 ist eine Gußeisenlegierung für Kolbenringe mit normaler und durch besondere Behandlungsmaßnahmen erzielter Kugelgraphitausscheidung bekannt, die als Legierungselemente außer 1,5 bis 4,5 % Silizium bis 3 % Mangan, bis 3,5 % Vanadin und bis 2,5 % Molybdän auch bis zu 2,5 % Wolfram, bis zu 1 % Titan, bis zu 2 % Kupfer, bis zu 1 % Nickel oder Kobalt oder bis zu 2,5 % Niob und/oder Tantal enthalten kann. Diese Legierungen erwiesen sich, insbesondere auch wegen der ausgewogenen Zusammensetzung der Legierungselemente, als ausreichend verschleißfest, der relativ kompakt vorliegende Kugelgraphit wiederum beeinflusste die Festigkeit jedoch derart nachteilig, daß diese Legierungen zur Herstellung von insbesondere Kleinkolbenringen mit geringen axialen Höhen nicht ausreichend bruchsicher waren.

Der vorliegenden Erfindung liegt daher die Aufgabe zugrunde, eine Gußeisenlegierung mit sowohl einer guten Verschleißfestigkeit als auch einer guten Elastizität und einer hohen Festigkeit zu schaffen, so daß sie für hoch belastete Maschinenteile eingesetzt werden kann. Die Gußeisenlegierung soll vor allem zur Herstellung bruchsicherer Kleinkolbenringe ohne besonderen Verschleißschutz der Laufflächen und Flankenflächen verwendet werden können.

Erfindungsgemäß wird diese Aufgabe durch eine Gußeisenlegierung gelöst, deren Graphitausscheidungen durch einen Glühprozeß durch Zerfall von Ledeburit in extrem feiner Form mit hoher Sphärolithzahl (etwa 300.000 bis 900.000 Sphärolithen pro cm² in einer Schliffbildprobe) gebildet sind. Die Legierung hat die folgende Zusammensetzung :

Rest Eisen einschließlich herstellungsbedingter Verunreinigungen.

Vor allem zur Erhöhung der Verschleißfestigkeit kann die Gußeisenlegierung noch bis zu 1,5 % Aluminium und/oder bis zu 1,0 % Zinn und/oder Antimon sowie gegebenenfalls biz zu 0,5 % der Elemente Bor, Zirkon und/oder Wismuth enthalten.

Bei der Herstellung verzichtet man bewußt auf eines der zur Kugelgraphitbildung üblicherweise verwendeten Verfahren und impft lediglich die Gußeisenschmelze mit handelsüblichem Ferrosilizium, welches bis zu 0,5 bis 2,0 % Magnesium enthält. Gegebenenfalls ist das Magnesium ganz oder teilweise durch die seltenen Erden, wie Cer, Yttrium, Lanthan, Neodym und/oder Praseodym, ersetzt. Es wird mit einer Impfmittelmenge von nur 0,1 bis 1.0% geimpft, so daß die Gußeisenlegierung weiß und ledeburitisch erstarrt. Anschließend erfolgt das Graphitisierungsglühen von bevorzugt 15 Minuten oberhalb 950 °C, die Abschreckvergütung auf die gewünschte Härte oberhalb 700 °C und das Anlassen oberhalb 300 °C.

Im Schliffbild erscheint das Gefüge jetzt als Vergütungsgefüge mit hohen Martensitanteilen. Der Graphit ist feinkörnig und sphärolithisch, und die Sphärolithenzahl liegt zwischen 300 000 und 900 000 pro cm². Beim Empfen mit dem geringen magnesiumhaltigen Ferrosilizium scheinen sich beim Erstarren schon sehr feine Graphitsphärolithen gebildet zu haben, die jedoch nicht sichtbar sind, so daß das Gußeisen weiß erstarrend erscheint. Beim Glühprozeß dienen diese feinen Ausscheidungen als Keime für die in extrem hoher Zahl sich bildenden Sphärolithen. Die Sphärolithenzahl ist somit 5 bis 10-fach höher als bei normalen kugelgraphithischen Gußeisenlegierungen. Die Phosphidphasen sind nicht netzförmig zusammenhängend, sondern sind punktförmig in der Matrix verteilt.

Aus der erfindungsgemäßen Legierung wurden Kleinkolbenringe mit Außendurchmessern von etwa 60mm, radialen Wanddicken von 50 mm und axialen Ringhöhen von 1,5 mm gegossen, thermisch behandelt und zu einsatzfähigen Kolbenringen bearbeitet. Die Ringe wurden Motortestläufen ohne vorherige verschleißfeste Laufflächenbeschichtung unterzogen. Sie zeigten sowohl eine gute Verschleißfestigkeit als auch eine gute Festigkeit, und es waren nach dem Laufen keine Ringe durch Ringbruch oder durch Verschleißschäden ausgefallen.

Durch die. Erfindung ist somit eine Gußeisenlegierung mit hoher Verschleißfestigkeit als auch hoher_{'} Bruchfestigkeit geschaffen worden. In der Legierung sorgt einmal die ausgewogene Zusammensetzung der Legierungselemente für die guten Gleit- und Laufeigenschaften, obwohl der Graphit extrem feinkörnig vorliegt. Die extrem feine Verteilung der Sphärolithen verbessert wiederum die Festigkeits-und Dehnungseigenschaften der Werkstücke.

Obwohl die erfindungsgemäße Legierung bevorzugt zur Herstellung von Kleinkolbenringen mit geringer radialer Wandstärke verwendet werden soll, kann sie genauso für ähnlich beanspruchte und/oder dimensionierte Maschinenteile verwendet werden. Dies können auch Dichtleisten für Kreiskolbenmotoren oder extrem dünnwandige und/oder extrem belastete Mittel- und Großkolbenringe sein.

Die Schliffbilder zeigen die Graphitausscheidung und das Vergütungsgefüge der Legierung.

Das Schliffbild 1 zeigt in 10-facher Vergrößerung die Graphitausscheidung in sehr feiner sphörolithischer Form mit einer Sphärolithenzahl von etwa 600.000 pro Quadratzentimeter.

Schliffbild 2 zeigt das Vergütungsgefüge mit überwiegend martensitischen Anteilen.

## Patentansprüche

1. Verschleißfeste Gußeisenlegierung hoher Festigkeit mit sphärolithischer Graphitausscheidung für die Herstellung von insbesondere Kleinkolbenringen mit geringer radialer und/oder axialer Wandstärke, dadurch gekennzeichnet, daß die Gußeisenlegierung ein Vergütungsgefüge besitzt, in dem der Graphit durch einen Glühprozeß durch Zerfall von Ledeburit gebildet ist und in extrem feiner Form mit hoher Sphärolithenzahl von etwa 300.000 bis 900.000/cm² vorliegt, und daß die Gußeisenlegierung
Rest Eisen mit herstellungsbedingten Verunreinigungen enthält.

2. Verfahren zur Herstellung der Gußstücke aus der Gußeisenlegierung nach Anspruch 1, dadurch gekennzeichnet, daß die Gußeisenschmelze mit 0,1 bis 1,0 % Ferrozilizium, welches 0,5 bis 2,0 % Magnesium enthält, geimpft wird, daß die Gußeisenschmelze ledeburitisch erstarrend gegossen wird, und daß die Gußstücke einem anschließenden Graphitisierungsglühen mit nachfolgendem Abschrecken oberhalb 700 °C und Anlassen oberhalb 300 °C unterzogen werden.

3. Verfahren nach Anspruch 2, dadurch gekennzeichnet, daß die Impfmittel das Magnesium ganz oder teilweise duch mindestens eines der seltenen Erdmetallelemente, wie Cer, Yttrium, Lanthan, Neodym und/oder Praseodym, ersetzt ist.

## Claims

1. Wear-resistant high strength cast iron alloy with spheroidal graphite separation for the manufacture especially of small-size piston rings with small radial and/or axial wall thickness, characterized by the fact that the cast iron alloy possesses a heat-treated structure in which the graphite has been formed by an annealing process by the disintegration of ledeburite and is present in extremely fine form in a large number of spherolites of about 300.000 to 900.000/cm^{z}, and that the cast iron alloy obtains
the remainder being iron with impurities stemming from the production process.

2. Process for manufacturing the coatings form the cast iron alloy according to Claim 1, characterized by the fact that the cast iron melt is inoculated with 0,1 to 1,0 % ferrosilicon containing 0,5 to 2,0 % magnesium, that the cast iron melt is cast with ledeburitic solidification, and that the coatings are then subjected to a graphitizing anneal with subsequent quenching above 700 °C and tempering above 300 °C.

3. Process according to Claim 2, characterized by the fact that all or some of the magnesium in the inoculant is replaced by at least one of the rare earth metallic elements such as cerrium, yttrium, lanthanum, neodynium and/or praseodynium.

## Revendications

1. Fonte alliée anti-usure à haute résistance mécanique avec précipitation de graphite sphérolithique destinée particulièrement à la fabrication de segments de piston de diamètre petit à moindre épaisseur de paroi radiale et/ou axiale et caractérisée par le fait que cette fonte alliée possède une structure de traitement thermique dans laquelle le graphite est formé par la décomposition de ledeburite à l'aide d'un procédé de recuit, que le graphite existe en forme extrêmement fine avec un nombre élevé de sphérolithes d'environ 300.000 à 900.000/cm² et que cette fonte alliée contient de
et que le reste de la fonte alliée contient du fer avec des impuretés causées par le procédé de fabrication.

2. Méthode pour la fabrication de pièces coulées en fonte alliée selon la revendication 1 et caractérisée par le fait que la fonte coulée est incoulée avec 0,1 à 1,0 % de ferro-silicium contenant de 0,5 à 2,0 % de magnésium, que la fonte est coulée à solidification ledeburitique et que les pièces coulées sont ensuite soumises à un procédé de recuit par graphitisation avec une opération de trempe consécutive au-dessus de 700 °C et une opération de revenu au-dessous de 300 °C.

3. Méthode selon la revendication 2, caractérisée par le fait que le magnésium contenu dans l'incoulant est partiellement ou entièrement remplacé par au moins un des métaux des terres rares tels que le cérium, le yttrium, le lanthane, le néodyme et/ou le praséodyme.
